# EUROPÄISCHE PATENTSCHRIFT

(11) **EP 1 412 111 B1**
(45) Veröffentlichungstag und Bekanntmachung des Hinweises auf die Patenterteilung: **01.12.2004**
(21) Anmeldenummer: 02750980.1
(22) Anmeldetag: 25.05.2002
(51) Int. Cl.: B22D 11/12

(54) **VERFAHREN ZUM EINSTELLEN DER DYNAMISCHEN SOFT REDUCTION AN STRANGGIESSMASCHINEN**
METHOD FOR ADJUSTING THE DYNAMIC SOFT REDUCTION OF CONTINUOUS CASTING SYSTEMS
PROCEDE POUR AJUSTER LA REDUCTION DOUCE DYNAMIQUE DANS DES MACHINES DE COULEE CONTINUE

(30) Priorität: 01.06.2001 DE 10126956; 22.08.2001 DE 10141128
(43) Veröffentlichungstag der Anmeldung: 28.04.2004
(73) Patentinhaber: SMS Demag Aktiengesellschaft, 40237 Düsseldorf (DE)
(72) Erfinder: FALKENRECK, Udo, 44797 Bochum (DE)
(74) Vertreter: Valentin, Ekkehard, Dipl.-Ing.
(86) Internationale Anmeldenummer: PCT/EP2002/005768
(87) Internationale Veröffentlichungsnummer: WO 2002/098587

(56) Entgegenhaltungen:
- DE-A- 10 045 250
- DE-A- 19 931 331
- US-A- 4 010 792
- PATENT ABSTRACTS OF JAPAN vol. 006, no. 242 (M-175), 30. November 1982 (1982-11-30) & JP 57 139458 A (SHIN NIPPON SEITETSU KK), 28. August 1982 (1982-08-28)

## Beschreibung

Die Erfindung betrifft ein Verfahren zum Einstellen der dynamischen Soft Reduction an Stranggießanlagen, insbesondere beim Stranggießen von Brammen.

Während der Erstarrung im Strang werden an der Grenze zwischen Flüssig und Fest wegen des Sättigungsverhaltens im Festzustand seigemde Elemente wie C, P, Mn und insbesondere S ausgeschieden. Dadurch reichert sich die verbleibende Restschmelze mit diesen Elementen an. Werden keine Gegenmaßnahmen ergriffen, gibt es im Bereich der Resterstarrung eine deutlich meßbare Konzentrationserhöhung, so daß es bei der Weiterverarbeitung zu Ausfällen kommen kann.

Eine probate Gegenmaßnahme ist die Anstellung der Strangführungssegmente unterhalb der Kokille mit einer bestimmten Rate, um aufeinander zuwachsenden Strangschalen miteinander zu vereinigen. Dieses Verfahren bezeichnet man als Soft Reduction.

Nach heute gültigen Erkenntnissen muß dabei eine bestimmte Anstellrate der Segmentoberrahmen eingehalten werden. Kann dies nicht garantiert werden, so entstehen im Bereich der Resterstarrung A-Seigerungen, falls die Anstellrate zu groß ist oder V-Seigerungen, wenn die Anstellrate zu klein ist.

Das Ende eines Segmentes wird durch die Lage des Tangentenpunktes der letzten Rollen des Segmentes bestimmt; demzufolge ist unmittelbar hinter diesem Rollenpaar auch der Beginn des nächstfolgenden Segmentes angesetzt.

Die Schrägstellung (Tapereinstellung) der Segmentoberrahmen wird als Konizität der Stranggießmaschine (CCM) bezeichnet. Diese setzt sich aus zwei Größen zusammen: der thermischen Konizität auf Basis des Schrumpfens des Gießstranges durch Abkühlung und Durcherstarrung, sowie dem Soft Reduction Anteil, der gesondert eingestellt wird. Letzterer kann, wenn dies nicht ausdrücklich anders gefordert wird, auch die Größe "0" einnehmen.

Besteht bspw. die Strangführung aus 14 Segmenten, so sind die Segmente 0 bis 7 unter Berücksichtigung der thermischen Konizität auf einen Anschlag geklemmt und die Segmente 8 bis 14 (Cyberlink) werden je nach Modus der CCM auf eine bestimmte vorgewählte Maulweite gefahren unter Berücksichtigung der max. Kräfte, die in das Segment eingeleitet werden können.

Veränderungen in der Tapereinstellung der CCM können nur dann erfolgen, wenn sich der Strang bewegt (Vc > 0 m/min.). Bei Stillständen der Gießmaschine werden die jeweils aktiven Betriebszustände eingefroren.

Die neuen Werte nach den folgenden Berechnungen müssen dann nachvollzogen werden, wenn der Strang wieder abgezogen wird.

Die Verstellstrategie zur Einrichtung der neuen Randbedingungen wird in den folgenden Abschnitten angesprochen.

Im Level 2 wird über eine "Thermal Tracking"-Berechnung (TTSR) die Lage der Sumpfspitze im Strang berechnet. TTSR ist ein thermodynamisches Rechenmodell zur Bestimmung der Temperaturprofile im Strang während des Gießens unter Berücksichtigung der Gießparameter.

Darüber hinaus wird über die Materialdatensätze des TTSR eine "Liquid Fraction" bestimmt. Die Liquid Fraction bezeichnet im flüssigen Sumpf des Stranges den Anteil zwischen Flüssigkeit und bereits erstarrten Kristallen. Der Wert dieser Kennzahl liegt zwischen 0 und 1, wobei 0 die Lage der vollständigen Durcherstarrung (Solidus) beschreibt und 1 die Lage der Liquidustemperatur im Strang.

Die wesentlichen Variablen im TTSR Modus sind:
- die Gießgeschwindigkeit Vc,
- die Wassermenge,
- die Stahlsorte,
- die Dicke des Stranges in der Gießmaschine.

Rollenplan und Wärmeleistung der Kokille werden eingelesen.

Für die TTSR-Berechnung wird zur Vereinfachung angesetzt, daß die Strangschale auf Innen- und Außenradius symmetrisch erstarrt. Die Symmetrieebene ist die halbe Strangdicke.

Die Level 2 Funktionen für die Soft Reduction können über folgende Möglichkeiten konfiguriert werden:
- ein Dialog mit Hilfe vom Keyboard zur Neueingabe und Änderung, über fest gespeicherte Pattem aus diesem Dialog, die an die Schmelze gekoppelt sind.

Der "Thermal Taper" für die Gießmaschine läßt sich über die gleiche Maske konfigurieren.

Über ein Dialogmenue sind folgende Werte zu parametrieren:
- Soft Reduction Quote [mm/m],
- Liquid Fraction Anteil vor der Durcherstarrung.

Insgesamt ist die Eingabe von sechs unterschiedlichen Segmentanstellungen (Quoten mit Liquid Fraction Anteil) zur Beeinflussung der Sumpfspitze vorgesehen.

Der aus diesen Angaben berechnete TTSR-Wert für die Liquid Fraction bezeichnet den Schnittpunkt des Liquid Fraction Anteils mit der fiktiven Mittellinie des Stranges. Gemessen wird dieser Wert vom Gießspiegel in der Kokille in Richtung auf die Brennschneidmaschine. Aus diesem Parameter kann dann das entsprechende Strangsegment bestimmt werden, das mit der vorgegebenen Quote beaufschlagt wird.

Bei den Möglichkeiten zur Parametrierung kann es unter den bekannten Randbedingungen dazu kommen, daß in einem Segment mehr als ein Ergebnis für die Liquid Fraction Berechnung liegt. Dies tritt dann besonders wahrscheinlich ein, wenn die Grenzen sehr nahe nebeneinander liegen.

Um einen solchen Konfliktfall zu lösen, sucht TTSR von dem Punkt der kompletten Durcherstarrung aus rückwärts in Richtung auf die Kokille nach dem ersten Schnittpunkt mit der gedachten Mittellinie und bestimmt die Segmentnummer. Danach springt der Suchalgorithmus auf das nächste Segment (Solidus -1) und bestimmt dort wiederum den ersten dortigen Liquid Fraction Schnittpunkt. Dies setzt sich bis zum Ende fort. Die zugehörigen Segmentanstellquoten werden in Analogie eingestellt.

Um zu vermeiden, daß --insbesondere in Grenzfällen-- die Segmente bei geringfügigen Veränderungen der berechneten Sumpfspitze unnötig angesteuert werden, wurde der Veränderung der Sumpfspitze ein "Default" Wert zugeordnet. Bei einer Veränderung der Sumpfspitze in Richtung auf das letze Rollenpaar der Gießmaschine wird (falls notwendig) die Segmentanstellung dann verändert, wenn die neue Position um ≥10 cm vorgeschoben ist; im umgekehrten Fall wird die Segmenteinstellung dann aktiviert, wenn die berechnete Sumpfspitze sich um ≥40 cm zurückgenommen worden ist. Beide Werte sind parametrierbar.

Die TTSR Berechnung wird in einem kurzen Rhythmus von bspw. 10 s angestoßen, so daß dann die aktuelle Berechnung wieder ausgegeben wird.

Auf diese Art und Weise ist sichergestellt, daß Veränderungen im Gießprozeß wie Änderungen der Vc, Spritzwasseränderungen oder auch Strangdickenänderungen entsprechend erfaßt werden.

Die dem Level 2 zugänglichen Daten aus den Pattem bzw. aus deren Änderungen werden zu einem Telegramm an das Level 1 umgesetzt, in dem die aktuellen Quoten für die Anstellung der Segmentrahmen gemeldet werden.

Die maximal zulässige Änderung der Quote je Zyklus wurde auf 0,2 mm/m limitiert.

Im Gegenzug zu diesem Telegramm informiert Level 1 alle 5 s über die aktuelle Position der Maulweite des Segmentausgangs.

Es sei an dieser Stelle nochmals ausdrücklich erwähnt, daß das Maß für die Maulweite am Segmentausgang (im Level 1) gleich dem Maß für die Maulweite am Eingang des nachfolgenden Segmentes ist.

Während TTSR im Level 2 über ein "CaDesign" ein Abbild zur Berechnung der Gießmaschine erstellt, setzt Level 1 auf die Information der Maulweite des Austrittsmaß des Segmentes 7 auf.

Die Segmente im Horizontalteil der Gießmaschine sind hydraulisch auf ein vorgegebenes Maß anstellbar. Nach der Vorgabe der Quoten werden die Maulweiten durch Veränderung der Position der Oberrahmen angefahren. Die Vorgabe der Quoten erfolgt durch die Level 2 Automation, während das Umsetzen der Maulweiten durch Level 1 geregelt wird.

Da die Segmente mit der Austrittsrolle an Rollenposition 7 ebenfalls die Ausziehkräfte auf den Strang bzw. Kaltstrang übertragen müssen, muß sichergestellt werden, daß die Oberrahmen mit einer Mindestkraft auf den kalten bzw. warmen Strang drücken.

Kann der Segmentoberrahmen eine bestimmte vorgegebene Position nicht anfahren, da der geführte Strang im Segment einen zu großen Verformungswiderstand aufbaut, ist eine obere Kraftbegrenzung eingeführt, die verhindern soll, daß Rollen, Lager oder Traversen Schaden erleiden.

Die Regelung des Segmentes arbeitet somit in einem Betriebsfenster, das durch die minimale und maximale Kraft bestimmt wird, und sorgt unter allen Umständen dafür, daß der Oberrahmen mit der angemessenen Kraft auf der Losseite der Bramme aufliegt.

Um die Strangstützung durch die Segmente auch während der Schaltvorgänge über einen möglichst großen Zeitraum zu gewährleisten, muß eine Schaltlogik sichergestellt werden.

Grundsätzlich gilt, daß das Segment, das den (errechneten) Soliduspunkt beinhaltet, als letztes (bezogen auf die Gießrichtung) mit einer Soft Reduction Quote belegt wird.

### 1. Gießstart

Solange der Kaltstrang unmittelbar nach Gießstart noch nicht im Zugriff der Segmente 8 bis 14 ist, sind die Segmente in angehobener Position.

Erst wenn das Level 1 Tracking System den Befehl zum Klemmen der letzten Rolle der Cyberlink Segmente gibt, wird das in entsprechender Position befindliche Segment mit den Austrittsrollen nach unten gefahren; die anstehende Kraft ist jetzt eine Funktion des Kaltstrangdruck.

Sobald das Tracking System im Level 1 wegen des nahenden Kaltstrangkopfes den Befehl zur Entlastung erteilt, wird der entsprechende Segmentoberrahmen wieder angehoben.

Nachdem der Kopf passiert hat, senkt das Segment wieder ab. Die jetzt anstehende Kraft entspricht dem Warmstrangdruck. Sobald TTSR die Sumpfspitze im entsprechenden Segment berechnet, kann auch die Soft Reduction Fahrweise nach der Prüfung der Plausibilität durch Level 1 aktiviert werden.

Wenn die entsprechenden Randbedingungen erfüllt sind, wird das Segment 8 auf die vorgegebene Soft Reduction Position schrittweise abgesenkt.

Dabei werden dann, sobald die beiden Hydraulikzylinder am Ende des Segmentes 8 in die neuen Maulweiteneinstellungen fahren, die beiden Hydraulikzylinder am Eintritt des Segmentes 9 mit zeitlicher Verzögerung durch die Schaltzeit mit abgesenkt. Nach dem Erreichen der Endstellung werden die Zylinder am Austritt des Segmentes 9 zusammen mit den Zylindern am Eintritt des Segmentes 10 unter Berücksichtigung des Thermal Tapers eingestellt. Auch dieser Vorgang erfolgt wieder unter Berücksichtigung der Schaltzyklen zwischen Segment 9 Ende und Segment 10 Eingang.

Alle folgenden Segmente 10 bis 14 werden schrittweise in Analogie auf die neue abgesenkte Position nachgefahren.

Sobald die Sumpfspitze das Segment 8 verläßt und in das Segment 9 eintritt, muß TTSR auf Basis des Abgleichs mit der Liquid Fraction Berechnung entscheiden, ob nur ein Segment für die Soft Reduction Strategie benötigt wird, oder ein zweites mit der Soft Reduction Quote beaufschlagt wird.

### 2. Nur ein Segment erhält Soft Reduction (Sumpfspitze bewegt sich zum Caster Ende)

Nachdem die Berechnung der Sumpfspitze ausweist, daß die Durcherstarrung des Stranges in das folgende Segment 9 gewandert ist, wird nach Abgleich der Liquid Fraction das Segment 9 ebenfalls in die Soft Reduction Quote gefahren. Die nachfolgenden Segmente müssen im Thermal Taper angepaßt werden.

Sobald die Sumpfspitze weiter in das Segment 9 vorgedrungen ist und der definierte Liquid Fraction Teil das Segment 8 verlassen hat, werden zunächst die Maulweiten des Segmentes 8 Ausgang zusammen mit dem Segment 9 Eintritt in die neue Position gefahren, die dem Thermal Taper des Segmentes 8 entspricht; dadurch erfährt das Segment 9 zunächst eine größere Anstellquote. Wenn der Übergang der Segmente 8 und 9 in der gewünschten Position ist, kann die Soft Reduction Quote des Segmentes 9 auf den angewählten Wert eingestellt werden.

Die nachfolgenden Segmente sind in der Thermal Taper Einstellung wie bereits beschrieben zu verfahren.

Dieser Vorgang wiederholt sich bei den nachfolgenden Segmenten analog.

### 3. Mehrere Segmente erhalten Soft Reduction (Sumpfspitze bewegt sich zum Caster Ende oder erreicht stationären Zustand)

Zunächst wird die Schaltung der Segmente so getätigt wie unter Ziffer 2 im ersten Absatz bereits beschrieben.

Beim weiteren Vordringen der Sumpfspitze werden die Abläufe analog zum zweiten und dritten Abschnitt geschaltet.

Wird es in Folge der gießtechnischen Randbedingungen notwendig die Anzahl der Soft Reduction Segmente zu verkleinern, wird bei steigender Vc zunächst der Übergang zwischen den Segmenten, die dem Segment 7 am nächsten sind, in die neue Maulweite gefahren.

Danach wird die Position als Ergebnis der TTSR Berechnung beibehalten. Dies entspricht dann auch dem stationären Zustand.

### 4. Mehrere Segmente erhalten Soft Reduction (Sumpfspitze bewegt sich zur Richtung Kokille)

Bewegt sich durch geänderte Gießparameter (wie z.B. eine Verringerung der Vc) die Sumpfspitze zurück in Richtung auf die Kokille, wird beim Unterschreiten des Schaltpunktes die Neugruppierung der Segmentanstellung ausgelöst.

Unterstellt man zunächst, daß sich der Bereich der Liquid Fraction parallel zur Sumpfspitz zurückzieht, muß die Anzahl der im Eingriff befindlichen Soft Reduction Segmenten gleich bleiben; d.h. daß die Summe der Segmente gleich bleibt und parallel in Kokillenrichtung verschoben wird.

Dazu wird der Eintritt des Segmentes j(alt), aus dem die Sumpfspitze herausgewandert ist, zusammen mit dem Austritt des Segmentes j(neu), in dem sich die Spitze aktuell befindet, auf das Maulweitenmaß abgesenkt, das dem Thermal Taper des Segmentes j(alt) entspricht, wenn man die Taper Stellung vom CCM Ende extrapoliert.

Jetzt ist die Anstellquote des Segmentes j(neu) größer als vorgegeben. Um dies abzuändem, muß die Schnittstelle j(neu) Eingang und j(neu)-1 Ausgang analog angepaßt werden. Dieser Vorgang wird so oft wiederholt, bis die Soft Reduction Segmente wieder den kompletten Bereich abdecken.

### 5. Mehrere Segmente erhalten Soft Reduction (Sumpfspitze bewegt sich zur Richtung Kokille, Bereich Liquid Fraction wird kleiner)

Stellt sich nach Ende dieser Neuanstellung heraus, daß die Anzahl der Soft Reduction Segmente verringert werden muß, muß die Maulweite Ausgangs des Segmentes auf Thermischen Taper gestellt werden, das dem Segment 7 am nächsten steht. Die Quote der in Richtung auf das Ende der CCM nachfolgenden Segmente wird wie unter Ziffer 3 beschrieben neu eingestellt.

### 6. Mehrere Segmente erhalten Soft Reduction (Sumpfspitze bewegt sich zur Richtung Kokille, Bereich Liquid Fraction liegt unterhalb Segment 8)

Ein ähnlicher Vorgang wie im vorigen Abschnitt beschrieben läuft dann ab, wenn die Liquid Fraction Einstellung in das Segment 7 zurückgeht.

Auch hier muß die übermäßige Segmentanstellquote durch eine Umkehrung der Richtung wieder nachgeregelt werden.

Es ist selbstverständlich, daß die neue Strangdicke entsprechend den Segmentanstellungen bis zum Segment 14 jeweils angepaßt werden muß.

### 7. Mehrere Segmente erhalten Soft Reduction (Bereich Soft Reduction wird größer)

Wenn die Lage der Sumpfspitze nach der Beschleunigung des Stranges wieder in einen stationären Zustand gelangt, kommt es häufiger vor, daß sich die Lage des Gebietes mit der Liquid Fraction Einstellung ebenfalls anpaßt. Diese Anpassung kann dann durch Ausweitung der Segmentanzahl geschehen, die für die Soft Reduction herangezogen wird.

Da das Segment j mit der Sumpfspitze. das letzte Soft Reduction Segment ist, wird eine Korrektur jeweils über zusätzliche Soft Reduction Segmente zwischen Segment 7 und dem Segment j erfolgen.

Dazu wird das letzte Segment (j-n), das vor dem bisherigen Soft Reduction Abschnitt gelegen ist, von der Thermal Taper Einstellung in den Soft Reduction Taper angestellt (Maulweite am Segmentaustritt des neu aktivierten Segmentes j-n wird kleiner); gleichzeitig wird wie bereits bekannt das zur Sumpfspitze nächstliegende Segment (j-m) neben j-n in der Maulweite mit eingestellt.

Sobald die Endposition bei j-m erreicht ist, wird die Maulweite des Segmentaustritts j-m entsprechend dem Soft Reduction Taper angepaßt.

Dieser Vorgang setzt sich fort, bis alle zwischen j-n und j liegenden Segmente die neue Maulweite erreicht haben.

Darüber hinaus werden auch die zwischen j und dem Caster Ende liegenden Segmente auf die neue Brammendicke unter Berücksichtigung des Thermal Tapers angepaßt.

Falls eine weitere Nachkorrektur erforderlich wird, ist die beschriebene Abfolge zu wiederholen.

### 8. Mehrere Segmente erhalten Soft Reduction (Bereich Soft Reduction wird im stationären Zustand kleiner)

Für diesen Fall gilt das Verfahrschema wie es unter Ziffer 5 beschrieben wird.

### 9. Verbundguß

Beim Verbundguß ohne das Einsetzen eines "Separators" kommen die zuvor beschriebenen Fälle zur Anwendung.

Wird der Verbundguß mit einem "Separator" durchgeführt, rechnet TTSR zunächst die Veränderung der Sumpfspitze durch und läßt die Segmentrahmen so lange schalten, bis entweder die Sumpfspitze in das Segment 7 zurückgelaufen ist, oder die Ausziehmaschine für den fliegenden Verteilerwechsel angehalten hat.

Nach der Definition wird der jetzt erreichte Zustand eingefroren.

Nach dem Neustart wird (wenn sie dasein sollte) die alte Sumpfsitze negiert; die Segmente 8 bis 14 werden in den Thermal Taper gefahren.

Sobald die neue Sumpfspitze wieder das Segment 7 verläßt laufen die beschriebenen Abläufe wie bei einem Gießstart gemäß Ziffer 1 ab.

### 10. Gießende

Wird das Gießende eingeleitet, rechnet TTSR zunächst die Veränderung der Sumpfspitze durch und läßt die Segmentrahmen so lange schalten, bis entweder die Sumpfspitze in das Segment 7 zurückgelaufen ist, oder falls die Ausziehmaschine zum Abschlacken angehalten wird.
Nach der Definition wird der jetzt erreichte Zustand eingefroren.

Sollte kein Stillstand zum Abschlacken praktiziert werden, werden die Segmentstellungen mit dem Kommando "Gießende (oder Ausfördem)" in der letzten Stellung eingefroren.

Die Soft Reduction Fahrweise wird dann ausgeschaltet, wenn das Level 1 Trakking-System das Kommando zum Anheben der Segmentoberrahmen gibt.

Dass zuvor beschriebene Verfahren zur Einstellung der dynamischen Soft Reduction ist nicht nur bei herkömmlichen Brammen anwendbar, sondern auch bei sogenannten Dünnbrammen.

## Patentansprüche

1. Verfahren zur Einstellung der dynamischen Soft Reduction an Stranggießanlagen, insbesondere beim Stranggießen von Brammen,
**dadurch gekennzeichnet,**
**dass** die Lage der Sumpfspitze sowie die Anteile Fest und Flüssig im Gießstrang errechnet werden und nach Maßgabe der Lageveränderungen der Sumpfspitze ein oder mehrere Segmente der Strangführung verstellt werden.

2. Verfahren nach Anspruch 1,
**dadurch gekennzeichnet,**
**dass** zur Berechnung der Lage der Sumpfspitze ein thermodynamisches Rechenmodell zur Bestimmung der Temperaturprofile im Strang während des Gießens eingesetzt wird.

3. Verfahren nach Anspruch 1 oder 2,
**dadurch gekennzeichnet,**
**dass** in dem Rechenmodell wesentliche Gießparameter wie
- Gießgeschwindigkeit V_{c}
- die Kühlwassermenge
- die Stahlsorte
- die Dicke des Stranges in der Gießmaschine
- Wärmeleistung der Kokille
- Rollenplan der Strangführung oder dergleichen
berücksichtigt werden.

4. Verfahren nach einem oder mehreren der Ansprüche 1 bis 3,
**dadurch gekennzeichnet,**
**dass** bei einer Lagerveränderung der Sumpfspitze in Richtung auf das letzte Rollenpaar der Gießmaschine die Segmentanstellung dann verändert wird, wenn die neue Lage um ≥10 cm vorgeschoben ist, und im umgekehrten Fall die Segmenteinstellung dann aktiviert wird, wenn die berechnete Sumpfspitze um ≥40 cm zurückgenommen worden ist.

5. Verfahren nach einem oder mehreren der vorhergehenden Ansprüche,
**dadurch gekennzeichnet,**
**dass** mittels des thermodynamischen Rechenmodells die Lage der Sumpfspitze in vorgegebenen Zyklen errechnet wird.

6. Verfahren nach Anspruch 5,
**dadurch gekennzeichnet,**
**dass** die Änderung der Anstellung der Segmente je Zyklus auf einen Default Wert limitiert ist.

## Claims

1. A method for adjusting the dynamic soft reduction of continuous casting systems, particularly during the continuous casting of slabs,
**characterized in**
**that** the position of the crater edge as well as the proportion of solids and liquids in the billet being cast are calculated and one or more segments of the billet guide are adjusted in accordance with the positional changes of the crater edge.

2. The method according to Claim 1,
**characterized in**
**that** the position of the crater edge is calculated with a thermodynamic computing model for determining the temperature profiles in the billet during the casting process.

3. The method according to Claim 1 or 2,
**characterized in**
**that** essential casting parameters such as
- the casting speed V_{c}
- the cooling water quantity
- the steel type
- the thickness of the billet in the casting machine
- the thermal output of the mould
- the roll layout of the billet guide or the like
are taken into account in the computing model.

4. The method according to at least one of Claims 1-3,
**characterized in**
**that** the segment adjustment is changed during a positional change of the crater edge in the direction of the last pair of rolls when the new position is shifted forward by □ 10 cm, and in that the segment adjustment is activated, vice versa, when the calculated crater edge has been shifted backward by □ 40 cm.

5. The method according to at least one of the preceding claims,
**characterized in**
**that** the position of the crater edge is calculated with the aid of the thermodynamic computing model in predetermined cycles.

6. The method according to Claim 5,
**characterized in**
**that** the change of the adjustment of the segments per cycle is limited to a default value.

## Revendications

1. Procédé d'ajustage de la réduction douce dynamique dans des installations de coulée continue, notamment lors de la coulée continue de brames,
**caractérisé en ce que**
la position de la pointe du puits liquide ainsi que les composants solide et liquide de la barre coulée sont calculés et qu'un ou plusieurs segments du corset de guidage sont déplacés en fonction des changements de position de la pointe du puits liquide.

2. Procédé selon la revendication 1,
**caractérisé en ce que**
pour calculer la position du puits liquide, on utilise un modèle de calcul thermodynamique pour définir les profils de température dans la barre pendant la coulée.

3. Procédé selon la revendication 1 ou 2,
**caractérisé en ce que**
dans le modèle de calcul, on prend en compte des paramètres de coulée substantiels comme
- la vitesse de coulée V_{c}
- la quantité d'eau de refroidissement
- la variété d'acier
- l'épaisseur de la barre dans la machine de coulée
- la capacité thermique de la lingotière
- le plan des rouleaux du corset de guidage ou similaire.

4. Procédé selon l'une quelconque ou plusieurs des revendications 1 à 3,
**caractérisé en ce que**
en cas de modification de l'appui de la pointe du puits liquide en direction de la dernière paire de rouleaux de la machine de coulée, le positionnement des segments est modifié si la nouvelle position est avancée d'une distance □ 10 cm et, dans le cas inverse, l'ajustement des segments est activé lorsque la pointe du puits liquide calculée s'est rétractée de □ 40 cm.

5. Procédé selon l'une quelconque ou plusieurs des revendications précédentes,
**caractérisé en ce que**
la position de la pointe du puits liquide est calculée lors de cycles prédéfinis au moyen du modèle de calcul thermodynamique.

6. Procédé selon la revendication 5,
**caractérisé en ce que**
la modification du positionnement des segments est limitée par cycle à une valeur par défaut.
